# FASCICULE DE BREVET EUROPEEN

(11) **EP 3 098 670 B1**
(45) Date de publication et mention de la délivrance du brevet: **19.09.2018**
(21) Numéro de dépôt: 15169387.6
(22) Date de dépôt: 27.05.2015
(51) Int. Cl.: G04B 19/04, G04B 19/12, C22C 9/06

(54) **COMPOSANT D'HABILLAGE INTERNE D'HORLOGERIE**
INTERNE UHRVERKLEIDUNGSKOMPONENTE
INTERNAL CLOCK COVERING COMPONENT

(43) Date de publication de la demande: 30.11.2016
(73) Titulaire: Nivarox-FAR S.A., 2400 Le Locle (CH)
(72) Inventeur: Charbon, Christian, 2054 Chézard-St-Martin (CH)
(74) Mandataire: Giraud, Eric

(56) Documents cités:
- EP-A1- 2 182 096
- FR-A- 1 049 188
- FR-A1- 2 457 905
- US-A- 5 617 377

## Description

### Domaine de l'invention

L'invention concerne l'utilisation d'un alliage monophasé à structure cubique faces centrées comportant au moins du cuivre et du nickel, et comportant, en masse, un total cuivre et nickel supérieur ou égal à 50,0% du total, pour la réalisation d'un composant d'habillage interne d'horlogerie.

L'invention concerne encore un composant d'habillage interne d'horlogerie, réalisé intégralement dans un alliage monophasé à structure cubique faces centrées comportant en masse, un total cuivre et nickel supérieur ou égal à 50,0% du total, ledit composant étant exempt de tout revêtement.

L'invention concerne encore un procédé de fabrication d'un composant d'habillage interne d'horlogerie de forme et de dimensions déterminées, selon lequel on se munit d'un matériau brut en feuille ou bande ou barre, en alliage monophasé à structure cubique faces centrées comportant au moins du cuivre et comportant, en masse, un total cuivre et nickel supérieur ou égal à 50,0% du total.

L'invention concerne le domaine des composants d'habillage intérieur pour pièces d'horlogerie, notamment pour montres.

### Arrière-plan de l'invention

La fabrication de composants d'habillage d'horlogerie requiert beaucoup d'attention, ces composants étant très visibles, et conditionnant l'image de marque du fabricant et son positionnement sur le marché.

Si les composants d'habillage externe sont nécessairement réalisés en des matériaux stables, inoxydables, et garantissant un faible relargage de nickel en raison du contact avec la peau des utilisateurs, les composants d'habillage interne, enfermés dans la pièce d'horlogerie mais visibles au travers d'une glace, autorisent l'emploi de matériaux plus divers.
On connaît ainsi des composants d'habillage interne, notamment des appliques, réalisés en laiton rhodié. Leur aspect est très satisfaisant, à condition de protéger très soigneusement ces composants au cours de leur manipulation et de leur assemblage, en raison de la fragilité du revêtement qui est en général issu d'un traitement galvanique, ce dépôt galvanique accentuant tout défaut antérieur au traitement.

Le document FR 1049188 au nom de Straumann décrit des pièces pour appareils d'horlogerie réalisées en alliage durcissable, avec une teneur globale en nickel et manganèse d'au moins 50%, le reste étant constitué par du cuivre et des impuretés habituelles. Plusieurs exemples mentionnent aussi une teneur globale en cuivre et nickel d'au moins 50%.

### Résumé de l'invention

A cet effet, l'invention concerne l'utilisation d'un alliage monophasé à structure cubique faces centrées comportant au moins du cuivre et du nickel, et comportant, en masse, un total cuivre et nickel supérieur ou égal à 50,0% du total, pour la réalisation d'un composant d'habillage interne d'horlogerie.

L'invention concerne encore un composant d'habillage interne d'horlogerie, réalisé intégralement dans un alliage monophasé à structure cubique faces centrées comportant en masse, un total cuivre et nickel supérieur ou égal à 50,0% du total, selon la revendication 5.

L'invention concerne encore un procédé de fabrication d'un composant d'habillage interne d'horlogerie de forme et de dimensions déterminées, selon la revendication 20.

### Description sommaire des dessins

D'autres caractéristiques et avantages de l'invention apparaîtront à la lecture de la description détaillée qui va suivre, en référence aux dessins annexés, où :
- les figures 1 à 4 représentent, de façon schématisée, respectivement en perspective de dessus, en perspective de dessous, en vue de dessus et en coupe longitudinale, un composant d'habillage interne d'horlogerie selon l'invention, dans le cas particulier d'une applique ;
- la figure 5 représente, de façon schématisée, une montre comportant de telles appliques.

### Description détaillée des modes de réalisation préférés

On entend ici par « composant d'habillage interne d'horlogerie » tout composant d'habillage d'une montre ou d'une pièce d'horlogerie, visible par l'utilisateur, mais non accessible directement, car protégé par une glace ou une cloison de protection, fond ou similaire.

Plus particulièrement, un composant d'habillage interne d'horlogerie peut consister en une applique, une aiguille, un symbole, un chaton, ou similaire.

L'invention concerne un tel composant d'habillage interne d'horlogerie 1.

Pour s'affranchir des problèmes d'état de surface connu pour les composants comportant un traitement galvanique, l'invention se propose d'éliminer tout traitement galvanique, et de rendre directement utilisable un composant d'habillage interne d'horlogerie dans son état de sortie d'usinage.

Le mot « usinage » recouvre ici les modes d'élaboration usuels : étampage, découpage, enlèvement de copeaux, rectification, rodage, polissage, diamantage, et similaires.

Il s'agit donc de réaliser de tels composants dans un matériau qui soit usinable, étampable, découpable, ductile (en particulier pour la frappe des pieds dans le cas d'un usinage à partir de bande), diamantable, présentant une coloration uniforme, et surtout résistant au ternissement et très stables dans le temps.

La coloration uniforme désirée est le plus souvent grise, ou or : or jaune, or blanc, or rose.

Selon l'invention, ce composant 1 est réalisé intégralement dans un alliage monophasé à structure cubique faces centrées comportant en masse, un total cuivre et nickel supérieur ou égal à 50,0% du total.

Et ce composant 1 est exempt de tout revêtement.

Dans une exécution particulière avantageuse, cet alliage comporte au moins un élément limitant le ternissement, choisi parmi le nickel, le manganèse, l'aluminium, l'étain, le chrome, le zirconium, ou similaire.

Plus particulièrement, ce composant 1 est réalisé intégralement dans un alliage monophasé à structure cubique faces centrées, comportant au moins du cuivre et du nickel, avec, en masse, un total cuivre et nickel supérieur ou égal à 50,0% du total, et avec une proportion en masse de nickel supérieure ou égale à 15,0% du total.

Plus particulièrement, la proportion en masse de nickel est supérieure ou égale à 19,0% du total.

Dans une alternative, la proportion en masse du cuivre dans cet alliage est supérieure ou égale à 50,0% du total.

Dans une autre alternative, la proportion en masse du nickel dans cet alliage est supérieure ou égale à 50,0% du total.

Plus particulièrement, dans un premier mode de réalisation, l'alliage sélectionné est un cupronickel, comportant en masse entre 19,0 et 30,0% de nickel, et comportant en masse de 0,0 à 2,0% du total en manganèse ou/et en fer ou/et en chrome ou/et en zirconium ou/et en silicium, et une proportion en masse de cuivre complétant le total de la composition à 100%.

Dans une première variante de cupronickel, l'alliage comporte en masse entre 19,0 et 23,0% de nickel, et comportant en masse de 0,0 à 1,0% du total en zinc ou/et en manganèse ou/et en fer, et une proportion en masse de cuivre complétant le total de la composition à 100%.

Dans une deuxième variante de cupronickel, de type CuNi25, l'alliage comporte en masse entre 24,0 et 26,0% de nickel, et comportant en masse de 0,0 à 0,5% du total en zinc ou/et en manganèse ou/et en fer, et une proportion en masse de cuivre complétant le total de la composition à 100%.

Dans une troisième variante de cupronickel, de type CuNi30, l'alliage comporte en masse entre 29,0 et 32,0% de nickel, et comportant en masse de 0,0 à 0,5% du total en zinc ou/et en manganèse ou/et en fer, et une proportion en masse de cuivre complétant le total de la composition à 100%.

Dans une de ces variantes de cupronickel, l'alliage comporte, plus particulièrement, entre 0,5% et 5.0% du total en masse d'étain pour améliorer sa résistance au ternissement.

Dans un deuxième mode de réalisation, cet alliage est un maillechort, avec une proportion en masse de zinc supérieure ou égale à 8,0% du total, avec une proportion en masse de nickel supérieure ou égale à 20% du total, et une proportion en masse de cuivre complétant le total de la composition à 100%..

Dans une première variante de maillechort, l'alliage comporte, en masse, une proportion de zinc d'au moins 11,0% du total.

Dans une deuxième variante de maillechort, l'alliage comporte, en masse, une proportion de nickel d'au moins 25,0% du total.

Dans une troisième variante de maillechort, l'alliage comporte, en masse, à la fois une proportion de zinc d'au moins 11,0% du total, et une proportion de nickel d'au moins 25,0% du total.

Dans une quatrième variante de maillechort, l'alliage est un « Arcap » comportant en masse une proportion de cuivre d'au moins 53,0% du total, une proportion de nickel d'au moins 25,0% du total, et une proportion de zinc comprise entre 8,0 à 20,0% du total.

Dans une cinquième variante de maillechort, l'alliage est un « Arcap » de type « Ap1D » comportant en masse une proportion de cuivre comprise entre 60,0 à 61,0% du total, une proportion de nickel comprise entre 24,0 à 26,0% du total, et une proportion de zinc comprise entre 11,0 à 12,0% du total.

Dans une sixième variante de maillechort, l'alliage est un « Arcap » de type « Ap1D » comportant en masse une proportion de cuivre comprise entre 60,0 à 61,0% du total, une proportion de nickel comprise entre 24,0 à 26,0% du total, et une proportion de zinc comprise entre 11,0 à 12,0% du total, et de 0 à 2,5% d'un autre élément. Plus particulièrement, cet autre élément est du manganèse.

Dans un troisième mode de réalisation, cet alliage est de type CuNiMn, c'est-à-dire un alliage cuivre-nickel-manganèse, avec une proportion en masse de manganèse comprise entre 19,0 et 31,0% du total.

Plus particulièrement, cet alliage cuivre-nickel-manganèse comporte une proportion en masse de nickel comprise entre 19,0 et 31,0% du total.

Dans un quatrième mode de réalisation, cet alliage est de type « Monel® ».

Dans une première variante de « Monel® », l'alliage comporte une proportion en masse de nickel supérieure ou égale à 63,0% du total, une proportion de manganèse inférieure ou égale à 2,0% du total, une proportion en fer inférieure ou égale à 2,5% du total, une proportion en silicium inférieure ou égale à 0,5% du total, une proportion en carbone inférieure ou égale à 0,3% du total, une proportion en soufre inférieure ou égale à 0,02% du total, une proportion en masse de cuivre comprise entre 28,0 et 34,0% du total et telle que le total de la composition soit égal à 100%.

Dans une deuxième variante de « Monel® », l'alliage comporte une proportion en masse de nickel supérieure ou égale à 63,0% du total, une proportion de manganèse inférieure ou égale à 1,5% du total, une proportion en fer inférieure ou égale à 2,0% du total, une proportion en silicium inférieure ou égale à 0,5% du total, une proportion en carbone inférieure ou égale à 0,25% du total, une proportion en soufre inférieure ou égale à 0,01% du total, une proportion en masse d'aluminium comprise entre 2,3 et 3,15% du total, une proportion en masse de titane comprise entre 0,35 et 0,75% du total, une proportion en masse de cuivre comprise entre 27,0 et 33,0% du total et telle que le total de la composition soit égal à 100%.

Tous les alliages sélectionnés ci-dessus permettent d'obtenir une coloration uniforme, grise, compatible avec de nombreuses utilisations horlogères.

On peut aussi utiliser des alliages de couleur or et or 5N. Pour l'or jaune, des alliages convenant bien sont le « Nordic gold » Cu89Al5Zn5Sn1, et l'alliage Cu92Al6Ni2, ou encore d'autres alliages de type cupro-aluminium. Ces alliages sont également à base cuivre et monophasés, et la résistance au ternissement et la couleur jaune sont obtenues par l'ajout d'aluminium.

L'invention concerne aussi une pièce d'horlogerie, notamment une montre 10, comportant au moins un tel composant 1 d'habillage.

L'invention concerne encore l'utilisation d'un alliage monophasé à structure cubique faces centrées comportant, en masse, un total cuivre et nickel supérieur ou égal à 50,0% du total, pour la réalisation d'un composant d'habillage interne d'horlogerie 1.

Plus particulièrement, elle concerne l'utilisation d'un alliage monophasé à structure cubique faces centrées comportant, au moins du cuivre et du nickel, avec, en masse, un total cuivre et nickel supérieur ou égal à 50,0% du total, avec une proportion en masse de nickel supérieure ou égale à 15,0% du total, pour la réalisation d'un composant d'habillage interne d'horlogerie 1.

Plus particulièrement, la proportion en masse de nickel est supérieure ou égale à 15,0% du total.

Cet alliage peut être l'un des alliages décrits ci-dessus. Plus particulièrement, on utilise, pour la réalisation d'un composant d'habillage interne d'horlogerie 1, un alliage qui est, ou bien un cupronickel comportant en masse entre 15,0 et 30,0% de nickel, et comportant de 0,0 à 2,0% de manganèse ou/et de fer ou/et de chrome ou/et de zirconium ou/et de silicium, ou bien un maillechort comportant en masse au moins 8,0% de zinc.

L'invention concerne encore un procédé de fabrication d'un composant d'habillage interne d'horlogerie 1 de forme et de dimensions déterminées, caractérisé en ce qu'on se munit d'un matériau brut en feuille ou bande ou barre en alliage monophasé à structure cubique faces centrées comportant, en masse, un total cuivre et nickel supérieur ou égal à 50,0% du total, et en ce qu'on effectue un usinage dudit matériau brut pour l'obtention d'un composant d'habillage interne d'horlogerie 1 aux cotes finies correspondant auxdites forme et dimensions déterminées.

Plus particulièrement, on choisit, pour mettre en oeuvre ce procédé, ledit matériau brut en feuille ou bande ou barre dans alliage monophasé à structure cubique faces centrées comportant au moins du cuivre et du nickel, avec, en masse, un total cuivre et nickel supérieur ou égal à 50,0% du total, avec une proportion en masse de nickel supérieure ou égale à 15,0% du total.

Plus particulièrement, la proportion en masse de nickel est supérieure ou égale à 15,0% du total.

Plus particulièrement, on effectue cet usinage par étampage ou/et découpage ou/et emboutissage ou/et par enlèvement de copeaux, et réalise un diamantage de ce composant d'habillage interne d'horlogerie 1 aux cotes finies.

De préférence, on utilise ce composant brut de diamantage, et dépourvu de tout traitement galvanique.

Plus particulièrement, pour mettre en oeuvre ce procédé, on choisit, pour l'alliage du matériau brut, un alliage monophasé à structure cubique faces centrées comportant au moins du cuivre et du nickel, avec, en masse, un total cuivre et nickel supérieur ou égal à 50,0% du total, avec une proportion en masse de nickel supérieure ou égale à 15,0% du total.

Plus particulièrement, la proportion en masse de nickel est supérieure ou égale à 15,0% du total.

Plus particulièrement encore, on choisit, pour l'alliage du matériau brut, ou bien un cupronickel comportant en masse entre 15,0 et 30,0% de nickel, et comportant de 0,0 à 2,0% de manganèse ou/et de fer ou/et de chrome ou/et de zirconium ou/et de silicium, ou bien un maillechort comportant en masse au moins 8,0% de zinc.

## Revendications

1. Utilisation d'un alliage monophasé à structure cubique faces centrées comportant, au moins du cuivre et du nickel, comportant, en masse, un total cuivre et nickel supérieur ou égal à 50,0% du total, pour la réalisation d'un composant d'habillage interne d'horlogerie (1), avec une proportion en masse de nickel supérieure ou égale à 15,0% du total, **caractérisée en ce que** ledit alliage est, ou bien un cupronickel comportant en masse entre 20,0 et 30,0% de nickel et comportant de 0,0 à 2,0% de manganèse ou/et de fer ou/et de chrome ou/et de zirconium ou/et de silicium, ou bien un maillechort comportant en masse au moins 8,0% de zinc.

2. Utilisation d'un alliage monophasé selon la revendication 1, **caractérisée en ce que** ledit composant (1) est exempt de tout revêtement.

3. Utilisation d'un alliage monophasé selon la revendication 1 ou 2, **caractérisée en ce que** ledit alliage comporte au moins un élément limitant le ternissement, choisi parmi le nickel, le manganèse, l'aluminium, l'étain, le chrome, le zirconium.

4. Utilisation d'un alliage monophasé selon l'une des revendications 1 à 3, **caractérisée en ce que** ledit alliage est un cupronickel et **en ce que** la proportion en masse du cuivre dans ledit alliage est supérieure ou égale à 50,0% du total.

5. Composant d'habillage interne d'horlogerie (1), réalisé intégralement dans un alliage monophasé à structure cubique faces centrées comportant en masse, un total cuivre et nickel supérieur ou égal à 50,0% du total, ledit composant (1) étant exempt de tout revêtement, **caractérisé en ce que**:
- ou bien la proportion en masse du nickel dans ledit alliage est supérieure ou égale à 50,0% du total ;
- ou bien ledit alliage est un maillechort, avec une proportion en masse de nickel supérieure ou égale à 20,0% du total, une proportion en masse de zinc supérieure ou égale à 8,0% du total, ladite proportion en masse de cuivre complétant le total de la composition à 100% ;
- ou bien ledit alliage est un cupronickel, avec une proportion en masse de cuivre supérieure ou égale à 50,0% du total, une proportion en masse entre 19,0 et 30,0% de nickel, et comportant en masse de 0,0 à 2,0% du total en manganèse ou/et en fer ou/et en chrome ou/et en zirconium ou/et en silicium, ladite proportion en masse de cuivre complétant le total de la composition à 100% ;
- ou bien ledit alliage est un cupro-aluminium, ou du Cu89Al5Zn5Sn1, ou du Cu92Al6Ni2.

6. Composant d'habillage interne d'horlogerie (1) selon la revendication 5, **caractérisé en ce que** la proportion en masse du nickel dans ledit alliage est supérieure ou égale à 50,0% du total.

7. Composant d'habillage interne d'horlogerie (1) selon la revendication 6, **caractérisé en ce que** ledit alliage est un « Monel® », avec une proportion en masse de nickel supérieure ou égale à 63,0% du total, une proportion de manganèse inférieure ou égale à 2,0% du total, une proportion en fer inférieure ou égale à 2,5% du total, une proportion en silicium inférieure ou égale à 0,5% du total, une proportion en carbone inférieure ou égale à 0,3% du total, une proportion en soufre inférieure ou égale à 0,02% du total, une proportion en masse de cuivre comprise entre 28,0 et 34,0% du total et telle que le total de la composition soit égal à 100%.

8. Composant d'habillage interne d'horlogerie (1) selon la revendication 6, **caractérisé en ce que** ledit alliage est un « Monel® », avec une proportion en masse de nickel supérieure ou égale à 63,0% du total, une proportion de manganèse inférieure ou égale à 1,5% du total, une proportion en fer inférieure ou égale à 2,0% du total, une proportion en silicium inférieure ou égale à 0,5% du total, une proportion en carbone inférieure ou égale à 0,25% du total, une proportion en soufre inférieure ou égale à 0,01% du total, une proportion en masse d'aluminium comprise entre 2,3 et 3,15% du total, une proportion en masse de titane comprise entre 0,35 et 0,75% du total, une proportion en masse de cuivre comprise entre 27,0 et 33,0% du total et telle que le total de la composition soit égal à 100%.

9. Composant d'habillage interne d'horlogerie (1) selon la revendication 5, **caractérisé en ce que** ledit alliage est de type de type cupro-aluminium, ou Cu89Al5Zn5Sn1, ou Cu92Al6Ni2.

10. Composant d'habillage interne d'horlogerie (1) selon la revendication 5, **caractérisé en ce que** ledit alliage est un cupronickel comportant une proportion en masse de cuivre supérieure ou égale à 50,0% du total, entre 19,0 et 30,0% en masse de nickel, et comportant en masse de 0,0 à 2,0% du total en manganèse ou/et en fer ou/et en chrome ou/et en zirconium ou/et en silicium, et ladite proportion en masse de cuivre complétant le total de la composition à 100%.

11. Composant d'habillage interne d'horlogerie (1) selon la revendication 10, **caractérisé en ce que** ledit alliage est un cupronickel comportant en masse entre 19,0 et 23,0% de nickel, et comportant en masse de 0,0 à 1,0% du total en manganèse ou/et en fer, et une proportion en masse de cuivre complétant le total de la composition à 100%.

12. Composant d'habillage interne d'horlogerie (1) selon la revendication 10, **caractérisé en ce que** ledit alliage est un cupronickel comportant en masse entre 24,0 et 26,0% de nickel, et comportant en masse de 0,0 à 0,5% du total en manganèse ou/et en fer, et une proportion en masse de cuivre complétant le total de la composition à 100%.

13. Composant d'habillage interne d'horlogerie (1) selon la revendication 10, **caractérisé en ce que** ledit alliage est un cupronickel comportant en masse entre 29,0 et 32,0% de nickel, et comportant en masse de 0,0 à 0,5% du total en manganèse ou/et en fer, et une proportion en masse de cuivre complétant le total de la composition à 100%.

14. Composant d'habillage interne d'horlogerie (1) selon la revendication 5, **caractérisé en ce que** ledit alliage est un maillechort, avec une proportion en masse de nickel supérieure ou égale à 20,0% du total, une proportion en masse de zinc supérieure ou égale à 8,0% du total, et une proportion en masse de cuivre complétant le total de la composition à 100%.

15. Composant d'habillage interne d'horlogerie (1) selon la revendication 14, **caractérisé en ce que** ledit maillechort a une proportion en masse de zinc d'au moins 11,0% du total.

16. Composant d'habillage interne d'horlogerie (1) selon la revendication 14 ou 15, **caractérisé en ce que** ledit maillechort a une proportion en masse de nickel d'au moins 25,0% du total.

17. Composant d'habillage interne d'horlogerie (1) selon la revendication 14, **caractérisé en ce que** ledit maillechort est un « Arcap » comportant en masse une proportion de cuivre d'au moins 53,0% du total, une proportion de nickel d'au moins 25,0% du total, et une proportion de zinc comprise entre 8,0 à 20,0% du total.

18. Composant d'habillage interne d'horlogerie (1) selon la revendication 14, **caractérisé en ce que** ledit maillechort est un « Arcap » de type « Ap1D » comportant en masse une proportion de cuivre comprise entre 60,0 à 61,0% du total, une proportion de nickel comprise entre 24,0 à 26,0% du total, et une proportion de zinc comprise entre 11,0 à 12,0% du total.

19. Composant d'habillage interne d'horlogerie (1), selon l'une des revendications 14 à 16, **caractérisé en ce que** la proportion en masse du cuivre dans ledit alliage est supérieure ou égale à 50,0% du total.

20. Procédé de fabrication d'un composant d'habillage interne d'horlogerie (1), **caractérisé en ce qu'**on choisit un composant selon l'une des revendications 5 à 19, avec une composition particulière d'un alliage monophasé à structure cubique faces centrées comportant au moins du cuivre et comportant, en masse, un total cuivre et nickel supérieur ou égal à 50,0% du total, ledit composant (1) étant de forme et de dimensions déterminées, selon lequel procédé on se munit d'un matériau brut en feuille ou bande ou barre, dans ladite composition particulière d'alliage dudit composant (1), **caractérisé en ce qu'**on effectue un usinage dudit matériau brut pour l'obtention d'un composant d'habillage interne d'horlogerie (1) aux cotes finies correspondant auxdites forme et dimensions déterminées, où on effectue ledit usinage par étampage ou/et découpage ou/et emboutissage ou/et par enlèvement de copeaux, et où on réalise un diamantage dudit composant d'habillage interne d'horlogerie (1) aux cotes finies, et où on utilise ledit composant brut de diamantage et dépourvu de tout traitement galvanique et de tout revêtement.

## Patentansprüche

1. Verwendung einer einphasigen Legierung mit kubischer, flächenzentrierter Struktur, die mindestens Kupfer und Nickel enthält und eine Gesamtmenge von Kupfer und Nickel größer oder gleich 50 Massen-% in Bezug auf die Gesamtmasse enthält, um eine innere Uhrenausstattungskomponente (1) mit einem Nickelanteil größer oder gleich 15,0 Massen-% der Gesamtmasse herzustellen, **dadurch gekennzeichnet, dass** die Legierung entweder ein Kupfernickel ist und Nickel im Bereich von 20,0 bis 30,0 Massen-% enthält und 0,0 bis 2,0 Massen-% Mangan und/oder Eisen und/oder Chrom und/oder Zirkonium und/oder Silicium enthält, oder ein Neusilber ist und mindestens 8,0 Massen-% Zink enthält.

2. Verwendung einer einphasigen Legierung nach Anspruch 1, **dadurch gekennzeichnet, dass** die Komponente (1) keinerlei Beschichtung besitzt.

3. Verwendung einer einphasigen Legierung nach Anspruch 1 oder 2, **dadurch gekennzeichnet, dass** die Legierung mindestens ein Element enthält, das das Anlaufen begrenzt und das aus Nickel, Mangan, Aluminium, Zinn, Chrom und Zirkonium gewählt ist.

4. Verwendung einer einphasigen Legierung nach einem der Ansprüche 1 bis 3, **dadurch gekennzeichnet, dass** die Legierung ein Kupfernickel ist und dass der Kupferanteil in der Legierung größer oder gleich 50,0 Massen-% der Gesamtmasse beträgt.

5. Innere Uhrenausstattungskomponente (1), die einstückig aus einer einphasigen Legierung mit kubischer, flächenzentrierter Struktur hergestellt ist, die einen Gesamtanteil von Kupfer und Nickel größer oder gleich 50,0 Massen-% der Gesamtmasse enthält, wobei die Komponente (1) keinerlei Beschichtung aufweist, **dadurch gekennzeichnet, dass**:
- entweder der Nickelanteil in der Legierung größer oder gleich 50,0 Massen-% der Gesamtmasse beträgt;
- oder die Legierung ein Neusilber ist, mit einem Nickelanteil größer oder gleich 20,0 Massen-% der Gesamtmasse und einem Zinkanteil größer oder gleich 8,0 Massen-% der Gesamtmasse, wobei der Kupferanteil die Gesamtmasse der Zusammensetzung auf 100 Massen-% vervollständigt;
- oder die Legierung ein Kupfernickel ist, mit einem Kupferanteil größer oder gleich 50,0 Massen-% der Gesamtmasse, einem Nickelanteil im Bereich von 19,0 bis 30,0 Massen-% und im Bereich von 0,0 bis 2,0 Massen-% der Gesamtmasse Mangan und/oder Eisen und/oder Chrom und/oder Zirkonium und/oder Silicium enthält, wobei der Kupferanteil die Gesamtmasse der Zusammensetzung auf 100 Massen-% vervollständigt;
- oder die Legierung Kupferaluminium oder Cu₈₉Al₅Zn₅Sn₁ oder Cu₉₂Al₆Ni₂ ist.

6. Innere Uhrenausstattungskomponente (1) nach Anspruch 5, **dadurch gekennzeichnet, dass** der Nickelanteil in der Legierung größer oder gleich 50,0 Massen-% der Gesamtmasse ist.

7. Innere Uhrenausstattungskomponente (1) nach Anspruch 6, **dadurch gekennzeichnet, dass** die Legierung ein "Monel®" ist, mit einem Nickelanteil größer oder gleich 63,0 Massen-% der Gesamtmasse, einem Mangananteil kleiner oder gleich 2,0 Massen-% der Gesamtmasse, einem Eisenanteil kleiner oder gleich 2,5 Massen-% der Gesamtmasse, einem Siliciumanteil kleiner oder gleich 0,5 Massen-% der Gesamtmasse, einem Kohlenstoffanteil kleiner oder gleich 0,3 Massen-% der Gesamtmasse, einem Schwefelanteil kleiner oder gleich 0,02 Massen-% der Gesamtmasse und einem Kupferanteil im Bereich von 28,0 bis 34,0 Massen-% der Gesamtmasse, derart, dass die Gesamtmasse der Zusammensetzung gleich 100 Massen-% beträgt.

8. Innere Uhrenausstattungskomponente (1) nach Anspruch 6, **dadurch gekennzeichnet, dass** die Legierung ein "Monel®" ist, mit einem Nickelanteil größer oder gleich 63,0 Massen-% der Gesamtmasse, einem Mangananteil kleiner oder gleich 1,5 Massen-% der Gesamtmasse, einem Eisenanteil kleiner oder gleich 2,0 Massen-% der Gesamtmasse, einem Siliciumanteil kleiner oder gleich 0,5 Massen-% der Gesamtmasse, einem Kohlenstoffanteil kleiner oder gleich 0,25 Massen-% der Gesamtmasse, einem Schwefelanteil kleiner oder gleich 0,01 Massen-% der Gesamtmasse, einem Aluminiumanteil im Bereich von 2,3 bis 3,15 Massen-% der Gesamtmasse, einem Titananteil im Bereich von 0,35 bis 0,75 Massen-% der Gesamtmasse und einem Kupferanteil im Bereich von 27,0 bis 33,0 Massen-% der Gesamtmasse, derart, dass die Gesamtmasse der Zusammensetzung gleich 100 Massen-% beträgt.

9. Innere Uhrenausstattungskomponente (1) nach Anspruch 5, **dadurch gekennzeichnet, dass** die Legierung vom Typ Kupferaluminium oder Cu₈₉Al₅Zn₅Sn₁ oder Cu₉₂Al₆Ni₂ ist.

10. Innere Uhrenausstattungskomponente (1) nach Anspruch 5, **dadurch gekennzeichnet, dass** die Legierung ein Kupfernickel ist, mit einem Kupferanteil größer oder gleich 50,0 Massen-% der Gesamtmasse, Nickel im Bereich von 19,0 bis 30,0 Massen-% und 0,0 bis 2,0 Massen-% der Gesamtmasse Mangan und/oder Eisen und/oder Chrom und/oder Zirkon und/oder Silicium, wobei der Kupferanteil die Gesamtmasse der Zusammensetzung auf 100 Massen-% vervollständigt.

11. Innere Uhrenausstattungskomponente (1) nach Anspruch 10, **dadurch gekennzeichnet, dass** die Legierung ein Kupfernickel ist und im Bereich von 19,0 bis 23,0 Massen-% Nickel enthält und im Bereich von 0,0 bis 1,0 Massen-% der Gesamtmasse Mangan und/oder Eisen enthält, wobei ein Kupferanteil die Gesamtmasse der Zusammensetzung auf 100 Massen-% vervollständigt.

12. Innere Uhrenausstattungskomponente (1) nach Anspruch 10, **dadurch gekennzeichnet, dass** die Legierung ein Kupfernickel ist und im Bereich von 24,0 bis 26,0 Massen-% Nickel enthält und im Bereich von 0,0 bis 0,5 Massen-% der Gesamtmasse Mangan und/oder Eisen enthält, wobei ein Kupferanteil die Gesamtmasse der Zusammensetzung auf 100 Massen-% vervollständigt.

13. Innere Uhrenausstattungskomponente (1) nach Anspruch 10, **dadurch gekennzeichnet, dass** die Legierung ein Kupfernickel ist und im Bereich von 29,0 bis 32,0 Massen-% Nickel enthält und im Bereich von 0,0 bis 0,5 Massen-% der Gesamtmasse Mangan und/oder Eisen enthält, wobei ein Kupferanteil die Gesamtmasse der Zusammensetzung auf 100 Massen-% vervollständigt.

14. Innere Uhrenausstattungskomponente (1) nach Anspruch 5, **dadurch gekennzeichnet, dass** die Legierung ein Neusilber ist, mit einem Nickelanteil größer oder gleich 20,0 Massen-% der Gesamtmasse, einem Zinkanteil größer oder gleich 8,0 Massen-% der Gesamtmasse und einem Kupferanteil, der die Gesamtmasse der Zusammensetzung auf 100 Massen-% vervollständigt.

15. Innere Uhrenausstattungskomponente (1) nach Anspruch 14, **dadurch gekennzeichnet, dass** das Neusilber einen Zinkanteil von mindestens 11,0 Massen-% der Gesamtmasse hat.

16. Innere Uhrenausstattungskomponente (1) nach Anspruch 14 oder 15, **dadurch gekennzeichnet, dass** das Neusilber einen Nickelanteil von mindestens 25,0 Massen-% der Gesamtmasse besitzt.

17. Innere Uhrenausstattungskomponente (1) nach Anspruch 14, **dadurch gekennzeichnet, dass** das Neusilber ein "Arcap" ist, das einen Kupferanteil von mindestens 53,0 Massen-% der Gesamtmasse, einen Nickelanteil von mindestens 25,0 Massen-% der Gesamtmasse und einen Zinkanteil im Bereich von 8,0 bis 20,0 Massen-% der Gesamtmasse enthält.

18. Innere Uhrenausstattungskomponente (1) nach Anspruch 14, **dadurch gekennzeichnet, dass** das Neusilber ein "Arcap" des Typs "Ap1D" ist, das einen Kupferanteil im Bereich von 60,0 bis 61,0 Massen-% der Gesamtmasse, einen Nickelanteil im Bereich von 24,0 bis 26,0 Massen-% der Gesamtmasse und einen Zinkanteil im Bereich von 11,0 bis 12,0 Massen-% der Gesamtmasse enthält.

19. Innere Uhrenausstattungskomponente (1) nach einem der Ansprüche 14 bis 16, **dadurch gekennzeichnet, dass** der Kupferanteil in der Legierung größer oder gleich 50,0 Massen-% der Gesamtmasse ist.

20. Verfahren zum Herstellen einer inneren Uhrenausstattungskomponente (1), **dadurch gekennzeichnet, dass** eine Komponente nach einem der Ansprüche 5 bis 19 mit einer bestimmten Zusammensetzung einer einphasigen Legierung mit kubischer, flächenzentrierter Struktur gewählt wird, die zumindest Kupfer enthält und eine Gesamtmasse von Kupfer und Nickel größer oder gleich 50,0 Massen-% der Gesamtmasse aufweist, wobei die Komponente (1) eine bestimmte Form und bestimmte Abmessungen besitzt, wobei in dem Verfahren ein Rohmaterial in Folien- oder Band- oder Stabform mit der bestimmten Legierungszusammensetzung der Komponente (1) bereitgestellt wird, **dadurch gekennzeichnet, dass** eine Bearbeitung des Rohmaterials erfolgt, um eine innere Uhrenausstattungskomponente (1) mit Endmaßen zu erhalten, die der bestimmten Form und den bestimmten Abmessungen entsprechen, wobei die Bearbeitung durch Prägen und/oder Stanzen und/oder Ziehen und/oder Spanabtragen erfolgt, und wobei ein Feinschliff der inneren Uhrenausstattungskomponente (1) auf die Endmaße erfolgt und wobei eine Feinschliff-Rohkomponente verwendet wird, die keinerlei galvanische Bearbeitung und keinerlei Beschichtung aufweist.

## Claims

1. Utilisation of a single-phase alloy with a face-centred cubic structure comprising at least copper and nickel, and including a total mass percentage of copper and nickel greater than or equal to 50%, for making an inner component (1) for timepiece parts (1), with a mass proportion of nickel greater than or equal to 15.0% of the total mass, **characterized in that** said alloy is either a cupronickel including between 20.0 and 30.0 mass percent of nickel, and including from 0.0 to 2.0 mass percent of manganese and/or of iron and/or of chromium and/or of zirconium and/or of silicon, or a nickel silver alloy containing at least 8.0 mass percent of zinc.

2. Utilisation of a single-phase alloy according to claim 1, **characterized in that** said component (1) is free of any coating.

3. Utilisation of a single-phase alloy according to claim 1 or 2, **characterized in that** said alloy includes at least one element limiting tarnishing, chosen from among nickel, manganese, aluminium, tin, chromium and zirconium.

4. Utilisation of a single-phase alloy according to any of claims 1 to 3, **characterized in that** said alloy is a cupronickel and **in that** the mass proportion of copper in said alloy is greater than or equal to 50% of the total mass.

5. Inner component (1) for timepiece parts, made entirely from a single-phase alloy with a face-centred cubic structure including a total mass percentage of copper and nickel greater than or equal to 50%, said component (1) being free of any coating, **characterized in that**:
- either the mass proportion of nickel in said alloy is greater than or equal to 50% of the total mass;
- or said alloy is a nickel silver alloy, with a mass proportion of nickel greater than or equal to 20.0% of the total mass, a mass proportion of zinc greater than or equal to 8.0% of the total mass, said mass proportion of copper bringing the total composition to 100%;
- or said alloy is a cupronickel, with a mass proportion of copper greater than or equal to 50.0% of the total mass, a mass proportion of between 19.0 and 30.0% of nickel, and comprising from 0.0 to 2.0 mass percent of manganese and/or iron and/or chromium and/or zirconium and/or silicon, said mass proportion of copper bringing the total composition to 100%;
- or said alloy is a cupro-aluminium, or Cu89Al5Zn5Sn1, or Cu92Al6Ni2.

6. Inner component (1) for timepiece parts according to claim 5, **characterized in that** the mass proportion of nickel in said alloy is greater than or equal to 50.0% of the total mass.

7. Inner component (1) for timepiece parts according to claim 6, **characterized in that** said alloy is a Monel®, with a mass proportion of nickel greater than or equal to 63.0% of the total mass, a proportion of manganese less than or equal to 2.0% of the total mass, a proportion of iron less than or equal to 2.5% of the total mass, a proportion of silicon less than or equal to 0.5% of the total mass, a proportion of carbon less than or equal to 0.3% of the total mass, a proportion of sulphur less than or equal to 0.02% of the total mass, a mass proportion of copper comprised between 28.0 and 34.0% of the total mass and such that the total composition is equal to 100%.

8. Inner component (1) for timepiece parts according to claim 6, **characterized in that** said alloy is a Monel®, with a mass proportion of nickel greater than or equal to 63.0% of the total mass, a proportion of manganese less than or equal to 1.5% of the total mass, a proportion of iron less than or equal to 2.0% of the total mass, a proportion of silicon less than or equal to 0.5% of the total mass, a proportion of carbon less than or equal to 0.25% of the total mass, a proportion of sulphur less than or equal to 0.01% of the total mass, a mass proportion of aluminium comprised between 2.3 and 3.15% of the total mass, a mass proportion of titanium comprised between 0.35 and 0.75% of the total mass, a mass proportion of copper comprised between 27.0 and 33.0% of the total mass and such that the total composition is equal to 100%.

9. Inner component (1) for timepiece parts according to claim 5, **characterized in that** said alloy is of the cupro-aluminium or Cu89Al5Zn5Sn1 or Cu92Al6Ni2 type.

10. Inner component (1) for timepiece parts according to claim 5, **characterized in that** said alloy is a cupronickel, including a mass proportion of copper greater than or equal to 50% of the total mass, between 19.0 and 30.0 mass percent of nickel, and including from 0.0 to 2.0 mass percent of manganese and/or of iron and/or of chromium and/or of zirconium and/or of silicon, and said mass proportion of copper bringing the total composition to 100%.

11. Inner component (1) for timepiece parts according to claim 10, **characterized in that** said alloy is a cupronickel, including between 19.0 and 23.0 mass percent of nickel, and including from 0.0 to 1.0 mass percent of manganese and/or of iron, and a mass proportion of copper bringing the total composition to 100%.

12. Inner component (1) for timepiece parts according to claim 10, **characterized in that** said alloy is a cupronickel, including between 24.0 and 26.0 mass percent of nickel, and including from 0.0 to 0.5 mass percent of manganese and/or of iron, and a mass proportion of copper bringing the total composition to 100%.

13. Inner component (1) for timepiece parts according to claim 10, **characterized in that** said alloy is a cupronickel, including between 29.0 and 32.0 mass percent of nickel, and including from 0.0 to 0.5 mass percent of manganese and/or of iron, and a mass proportion of copper bringing the total composition to 100%.

14. Inner component (1) for timepiece parts according to claim 5, **characterized in that** said alloy is a nickel silver alloy, with a mass proportion of nickel greater than or equal to 20% of the total mass, a mass proportion of zinc greater than or equal to 8% of the total mass,, and a mass proportion of copper bringing the total composition to 100%.

15. Inner component (1) for timepiece parts according to claim 14, **characterized in that** said nickel silver alloy has a mass proportion of zinc of at least 11.0% of the total mass.

16. Inner component (1) for timepiece parts according to claim 14 or 15, **characterized in that** said nickel silver alloy has a mass proportion of nickel of at least 25.0% of the total mass.

17. Inner component (1) for timepiece parts according to claim 14, **characterized in that** said nickel silver alloy is an 'ARCAP' including a mass proportion of copper of at least 53.0% of the total mass, a mass proportion of nickel of at least 25.0% of the total mass, and a mass proportion of zinc comprised between 8.0 and 20.0% of the total mass.

18. Inner component (1) for timepiece parts according to claim 14, **characterized in that** said nickel silver is an ARCAP of the AP1D type including a mass proportion of copper comprised between 60.0% and 61.0% of the total mass, a mass proportion of nickel comprised between 24.0% and 26.0% of the total mass, and a mass proportion of zinc comprised between 11.0 and 12.0% of the total mass.

19. Inner component (1) for timepiece parts according to any of claims 14 to 16, **characterized in that** the mass proportion of copper in said alloy is greater than or equal to 50.0% of the total mass.

20. Method for fabrication of an inner component (1) for timepiece parts, **characterized in that** a component according to any of claims 5 to 19 is selected, with a particular composition of a single-phase alloy with a face-centred cubic structure including at least copper and including a total mass percentage of copper and nickel greater than or equal to 50%, said component (1) being of determined shape and dimensions, in which said method there is taken a sheet or strip or bar of raw material, made of said particular alloy composition of said component (1), **characterized in that** said raw material is machined to obtain an inner component (1) for timepiece parts with finished dimensions that correspond to said determined shape and dimensions, wherein said machining process is effected by stamping and/or cutting and/or pressing and/or chip removal, and wherein said inner component (1) for timepiece parts is diamond polished to the finished dimensions, and wherein said component is used fresh from diamond polishing and without any electroplating or coating.
